# EUROPÄISCHE PATENTSCHRIFT

(11) **EP 2 262 981 B1**
(45) Veröffentlichungstag und Bekanntmachung des Hinweises auf die Patenterteilung: **16.11.2011**
(21) Anmeldenummer: 10711585.9
(22) Anmeldetag: 29.03.2010
(51) Int. Cl.: F01L 3/02, F01L 3/04

(54) **BIMETALLVENTIL**
BIMETALLIC VALVE
SOUPAPE BIMÉTALLIQUE

(30) Priorität: 09.04.2009 DE 102009016833
(43) Veröffentlichungstag der Anmeldung: 22.12.2010
(73) Patentinhaber: Märkisches Werk GmbH, 58553 Halver (DE)
(72) Erfinder: FELLMANN, Holger, 51429 Bergisch Gladbach (DE)
(74) Vertreter: Grättinger Möhring von Poschinger Patentanwälte Partnerschaft
(86) Internationale Anmeldenummer: PCT/EP2010/001978
(87) Internationale Veröffentlichungsnummer: WO 2010/115540

(56) Entgegenhaltungen:
- EP-A2- 0 521 821
- WO-A1-97/47862
- DE-A1- 19 911 618
- GB-A- 431 547
- GB-A- 538 654
- US-A- 2 273 250
- US-A- 2 664 874
- US-A1- 2007 240 668

## Beschreibung

Die Erfindung betrifft ein Bimetallventil für einen Verbrennungsmotor mit einem Ventilkörper aus einer Eisen-Basislegierung und einem Hüllkörper im Bereich des Ventiltellers aus einer Kobalt- oder Nickel-Basislegierung, wobei die Wärmedehnung des Ventilkörpers deutlich über jener des Hüllkörpers liegt; sie betrifft ferner ein Verfahren zur Herstellung eines derartigen Bimetallventils.

Bei einem aus EP 0901565 B1 bekannten Bimetallventil besteht der Ventilkörper aus einer Eisen-Basislegierung; dessen Sitzbereich besteht aus einer Nickel-Basislegierung. Bei der Herstellung des bekannten Bimetallventils ist eine thermomechanische Behandlung unterhalb der Rekristallisationstemperatur wesentlich; sie zielt darauf ab, in der den Sitzbereich bildenden Nickel-Basislegierung die Streckgrenze auf über 1000 MPa anzuheben. Dadurch soll die Korrosionsbeständigkeit des Bimetallventils, insbesondere seine Widerstandsfähigkeit gegen plastische Verformung und Abnutzung im Sitzbereich verbessert werden. Die Ausbildung von Vertiefungen im Sitzmaterial und dessen Abbrennen sollen dadurch vermieden werden.

Demgegenüber liegt der vorliegenden Erfindung die Aufgabe zugrunde, ein Ventil der eingangs genannten Art zu schaffen, dessen Dauerfestigkeit deutlich über jener des bekannten Bimetallventils liegt und bei welchem sich der Verbundkörper aus Ventilkörper und Hüllkörper durch eine besonders hohe Korrosionsbeständigkeit auszeichnet.

Diese Aufgabe wird erfindungsgemäß an einem Bimetallventil der eingangs genannten Art gemäß dem Kennzeichen von Anspruch 1 gelöst.

Dadurch, dass nach Anspruch 1 die Differenz der Wärmedehnungen von Ventilkörper und Hüllkörper einen Mindestwert von 2 µm/mK übersteigt, wird sichergestellt, dass beim Erhitzen des Bimetallventils die Streckgrenze des Hüllkörpers, der die geringere Wärmedehnung aufweist, überschritten wird, wodurch mit dem nachfolgenden Abkühlen auf Umgebungstemperatur eine Druckeigenspannung im Hüllkörper erzeugt wird. Diese Druckeigenspannung ist die Voraussetzung dafür, dass unter Betriebsbedingungen das Ventil im Dauerfestigkeitsbereich zwischen einerseits der Streckgrenze zum oberen Temperaturbereich hin und andererseits der Stauchgrenze zum unteren Temperaturbereich hin belastet wird. Dadurch, dass der Hüllkörper in einem Temperaturbereich etwa zwischen 100 und 300°C unter Druckeigenspannung steht, wird unter höheren Betriebstemperaturen das Ventil unter Zugeigenspannungen nur im Dauerfestigkeitsbereich unterhalb der Streckgrenze belastet.

Die hierbei im Hüllkörper bei Belastungsbeginn vorherrschende Druckeigenspannung wird also erst mit zunehmender Temperatur abgebaut, bevor dann die Zugeigenspannungsphase beginnt. Das erfindungsgemäße Bimetallventil zeichnet sich daher durch eine deutlich gesteigerte Standfestigkeit aus.

Im einfachsten Fall kann der Hüllkörper im wesentlichen als Umfangsring ausgebildet sein, d.h. einen Umfangsring mit Sitzbereich umfassen. Auch bei dieser Ausführung ergibt sich eine Belastung des Umfangsrings im Sinne der vorliegenden Erfindung, d.h. im unteren Temperaturbereich zwischen 100 und 300°C herrscht im Umfangsring Druckeigenspannung vor. Allerdings weiß der Fachmann, dass im Falle einer Reduzierung des Hüllkörpers auf einen Umfangsring keine so weitgehend korrosionssichere Lösung für ein Bimetallventil geschaffen werden kann wie dies auf einen Hüllkörper zutrifft, der den Ventilteller derart einhüllt, dass er diesen im Bereich des Ventilbodens, des Ventilumfangs und des Ventilsitzes umfasst.

Bezüglich der stofflichen Zusammensetzung der Eisen-Basislegierung, der Nickel-Basislegierung und der Kobalt-Basislegierung wird auf die Unteransprüche verwiesen. Die dort beschriebenen Werkstoffe sind unter den genannten Bezeichnungen auf dem Markt erhältlich; es kommen aber auch andere vergleichbare Werkstoffe für den Hüllkörper in Frage, welche eine Bruchdehnung (A5) und eine Brucheinschnürung (Z) von jeweils wenigstens 35% aufweisen.

Um Rissbildung vorzubeugen, ist es ratsam, den Hüllkörper nicht zu überdimensionieren. Im Bereich des Ventilbodens kommen zweckmäßigerweise für die Stärke des Hüllkörpers Werte bis zu 12 mm in Frage, in den übrigen Bereichen des Hüllkörpers Stärken von weniger als 5 mm.

Bei einer Ausführungsform eines Hüllkörpers aus einer Nickel-Basislegierung mit einem Sitzbereich aus einer Kobalt-Basislegierung ist vorteilhafterweise anzustreben, dass auch der Sitzbereich nicht nur der Umfangsbereich unter Druckeigenspannung im Sinne der Lehre der vorliegenden Erfindung steht.

Die Erzeugung der Druckeigenspannung ist sowohl in qualitativer als auch in quantitativer Hinsicht das Ergebnis des erfindungsgemäßen Herstellungsverfahrens. Dabei wird ein Verbundkörper aus Ventilkörper und Hüllkörper auf über 450°C bis zum Erreichen der Streckgrenze des Hüllkörpers erhitzt und nach weiterem Erhitzen auf eine um wenigstens 100°C höhere Temperatur wieder auf Umgebungstemperatur abgekühlt. Die nach dem weiteren Erhitzen erreichte höhere Temperatur, welche die Ausgangstemperatur für die nachfolgende Abkühlungsphase darstellt, liegt vorteilhaft zwischen 600 und 800°C. Bei diesem Erhitzen des Verbundkörpers aus Ventilkörper und Hüllkörper ist zweckmäßig darauf zu achten, dass die Streckgrenze zwar erreicht, aber praktisch nicht überschritten wird. Dadurch wird der Heißrissempfindlichkeit der den Hüllkörper bildenden Nickel-Basislegierung Rechnung getragen.

Nach der verfahrensgemäßen Abkühlungsphase stellt sich im Hüllkörper eine Druckeigenspannung ein, die vorteilhaft bis zu 200 MPa beträgt. Ein durch das erfindungsgemäße Verfahren bevorzugt einstellbarer Bereich der Druckeigenspannung liegt zwischen 50 und 150 MPa, d.h. er liegt damit deutlich über der zu beachtenden Stauchgrenze.

Im folgenden wird die Erfindung anhand einer Zeichnung mit den Figuren 1-4 näher erläutert. Es zeigt
- Fig. 1:: von einem Bimetallventil die Ansicht des Ventiltellers
- Fig. 2:: einen teilweisen Axialschnitt gemäß Ausschnitt II der Fig. 1
- Fig. 3:: einen schematischen Querschnitt durch eine Bimetallscheibe aus Grundkörper und Umfangsring und
- Fig. 4:: ein Eigenspannungsdiagramm zu Fig. 3

Fig. 1 zeigt einen Ventilteller 1 in der Ansicht mit abgetrenntem Ventilschaft in Verlängerung seiner Achse 2. Ein zentraler Ventilkörper 3 des Ventiltellers 1 ist im Bereich seines größten Umfangs umhüllt von einem Hüllkörper 4, welcher gemäß Fig. 2 einen Bodenbereich 5, einen Umfangsbereich 6 und einen Sitzbereich 7 umfasst. Innerhalb des Sitzbereichs 7 kann ein Sitzring 8 aus einem anderen Werkstoff als der restliche Hüllkörper aufgeschweißt sein, wie in Fig. 2 dargestellt.

Der Ventilkörper 3 besteht aus einer Eisen-Basislegierung, der Hüllkörper aus einer Kobalt- oder Nickel-Basislegierung. Die eingesetzten Ventilwerkstoffe sind so ausgewählt, dass die Wärmedehnung des Ventilkörpers mindestens um den Betrag 2 µm/mK über jener des Hüllkörpers liegt. Vorteilhaft kommt als Werkstoff für die Eisen-Basislegierung ein austhenitischer Ventilstahl, beispielsweise unter der Bezeichnung SNCRW in Frage. Als Hüllkörperwerkstoff eignet sich als Nickel-Basislegierung beispielsweise Nimonic80A, als Kobalt-Basislegierung beispielsweise Stellite6. Im Falle eines Hüllkörpers aus einer Nickel-Basislegierung kommt als geeigneter Werkstoff für den Sitzring 8 der besonderen Härte und Korrosionsbeständigkeit wegen eine Kobalt-Basislegierung in Frage.

Fig. 3 zeigt im Halbschnitt einen scheibenförmigen Grundkörper 11 mit Umfangsring 12. Dabei handelt es sich um ein Modell einer Bimetallscheibe, welche idealisiert einen Ventilteller darstellt, wobei der Grundkörper 11 den Ventilkörper 3 in Fig. 1 und der Umfangsring 12 dem Umfangsbereich 6 bzw. dem Hüllkörper 4 in Fig. 1 entspricht.

Das Modell gemäß Fig. 3 liegt dem Eigenspannungsdiagramm gemäß Fig. 4 zugrunde. Fig. 4 zeigt über der Temperatur T aufgetragen die temperaturabhängige Vergleichsspannung SigVT für den Außendurchmesser des Grundkörpers 11 bzw. den Innendurchmesser des Umfangsrings 12. Dieser Durchmesser Di beträgt für das Modellbeispiel 290 mm; der Außendurchmesser des Umfangsrings Da sei 300 mm. Als Werkstoffe wurden gewählt für den Grundkörper 11 die Eisen-Basislegierung X26CrNiW2010, für den Umfangsring 12 die Nickel-Basislegierung IN625.

Die über der Temperatur aufgetragenen Vergleichseigenspannungswerte SigVT bedeuten auf der positiven Seite der Nulllinie Zugspannungswerte, auf deren negativen Seite Druckspannungswerte. Die obere Grenzkurve Sig1 Rp0,2 bedeutet den Verlauf der Streckgrenze, die untere Grenzkurve Sig2 Rp0,2 bedeutet den Verlauf der Stauchgrenze. Zwischen den beiden Grenzkurven befindet sich der Arbeitsbereich des Bimetallscheibenmodells, d.h. mit zunehmender Temperatur wird die Eigenspannung bis zum Erreichen der Nulllinie abgebaut und die Spannung im Durchmesser Di setzt sich dann als Zugspannung fort bis zum Erreichen der Streckgrenze Sig1. Als Beispiel sind drei konkrete Arbeitskurven S1, S2 und S3 angegeben, welche abhängig vom Aufbau der Druckeigenspannung bei der Herstellung der Bimetallscheibe bzw. übertragen auf den Erfindungsgegenstand des Bimetallventils wählbar sind.

Nach dem erfindungsgemäßen Herstellungsverfahren ist vorgesehen, dass Ventilkörper 3 und Hüllkörper 4 einen Verbundrohling - im Modell repräsentiert durch die Bimetallscheibe 11, 12 - bilden, der auf etwa 450°C bis zum Erreichen der Streckgrenze des Hüllkörpers 4 erhitzt wird und dass nach weiterem Erhitzen auf eine um wenigstens 100°C höhere Temperatur die Abkühlungsphase erfolgt.

Am Beispiel der Fig. 4 endet die Aufheizkurve A mit Erreichen der Streckgrenze Sig1 etwa bei T1 = 450°C. Durch weiteres Erhitzen gelangt man im Diagramm nach rechts längs der Grenzkurve für die Streckgrenze Sigl zu einer der Abkühlungskurven S1, S2 oder S3. Am Beispiel der Abkühlungskurve S2 ergibt sich als Ausgangspunkt für die Abkühlung eine Temperatur von T2 = 700°C. Die Abkühlung erfolgt unter elastischer Verformung mit Zugeigenspannung bis zum Erreichen der Nulllinie bei ca. 160°C und darunter als Druckeigenspannung bis zur Umgebungstemperatur bei ca. -90 N/mm² Druckeigenspannung. Die erreichten Werte gelten dann entsprechend der Vorbehandlung der Bimetallscheibe bzw. an einem entsprechend behandelten Bimetallventil nach dem gewählten verlauf der Abkühlungskurve S1, S2, S3. Deren Auswahl ergibt sich je nach Verlauf der werkstoffabhängigen Aufheizkurve A, welche bei T1 (450°C) die Streckgrenze Sig1 erreicht, um danach bei weiterem Aufheizen entlang der Grenzkurve Sig1 bis zum Erreichen einer Höchsttemperatur z.B. T2 (700°C) der Abkühlungskurve S2 zu folgen.

Es versteht sich von selbst, dass der Vergleich der Kurvenverläufe für die Eigenspannungen gemäß Fig. 4 mit entsprechenden Verlaufskurven bei einem Bimetallventil Unterschiede aufzeigen wird, z.B. je nach dem, welche Materialen eingesetzt werden und wie das Bimetallventil im einzelnen dimensioniert und ausgestaltet ist, z.B. ob ein geschlossener Hüllkörper vorgesehen ist oder ein Hüllkörper nur über einen Teilbereich des zentralen Ventilkörpers 3 erstreckt wird; außerdem sind die erreichten Eigenspannungswerte abhängig von der Dicke des Hüllkörpers und, wie oben aufgezeigt, den Parametern der Wärme- bzw. Abkühlungsbehandlung bei der Herstellung des Bimetallventils. Es kann jedoch davon ausgegangen werden, dass der qualitative Verlauf der Eigenspannungskurven gemäß Fig. 4 auf konkrete Bime-tallventile anwendbar ist.

## Patentansprüche

1. Bimetallventil für einen Verbrennungsmotor mit einem Ventilkörper (3) aus einer Eisen-Basislegierung und einem Hüllkörper (4) im Bereich des Ventiltellers (1) aus einer Kobalt- oder Nickel-Basislegierung, wobei die Wärmedehnung des Ventilkörpers deutlich über jener des Hüllkörpers (4) liegt,
**dadurch gekennzeichnet,**
**dass** die Differenz der Wärmedehnungen α(20°-T) von Ventilkörper (3) und Hüllkörper (4) mindestens 2µm/mK entsprechend der Formel (αVK - αHK)> 2 beträgt,
**dass** Ventilkörper (3) und Hüllkörper (4) durch Schweißen miteinander verbunden sind, und
**dass** im Hüllkörper (4) bei Umgebungstemperatur eine Druckeigenspannung vorherrscht, welche dadurch erzeugt ist, dass Ventilkörper (3) und Hüllkörper (4) nach dem Schweißen über die Streckgrenze des Hüllkörpers (4) unter plastischer Verformung desselben erhitzt und nachfolgend abgekühlt werden.

2. Bimetallventil nach Anspruch 1,
**dadurch gekennzeichnet,**
**dass** der Hüllkörper (4) im wesentlichen als Umfangsring (6) ausgebildet ist.

3. Bimetallventil nach Anspruch 1,
**dadurch gekennzeichnet,**
**dass** bei Umgebungstemperatur und innerhalb eines darüberliegenden Temperaturbereichs zwischen 100 und 300°C im Hüllkörper (4) Druckeigenspannung vorliegt.

4. Bimetallventil nach Anspruch 3,
**dadurch gekennzeichnet,**
**dass** die Druckeigenspannung bis zu 200 MPa beträgt.

5. Bimetallventil nach Anspruch 4,
**dadurch gekennzeichnet,**
**daß** die Druckeigenspannung zwischen 50 und 150 MPa beträgt.

6. Bimetallventil nach Anspruch 1,
**dadurch gekennzeichnet,**
**dass** als Eisen-Basislegierung X26CrNiW2010, X45CrNiW 18.9 oder SNCRW vorgesehen ist.

7. Bimetallventil nach Anspruch 1,
**dadurch gekennzeichnet,**
**dass** als Nickel-Basislegierung Nimonic80A, IN625 oder IN718 vorgesehen ist.

8. Bimetallventil nach Anspruch 1,
**dadurch gekennzeichnet,**
**dass** als Kobalt-Basislegierung Stellite6 oder Stellite12 vorgesehen ist.

9. Bimetallventil nach Anspruch 1,
**dadurch gekennzeichnet,**
**dass** der Werkstoff für den Hüllkörper (4) eine Bruchdehnung (A5) und eine Brucheinschnürung (Z) von jeweils wenigstens 35% aufweist.

10. Bimetallventil nach Anspruch 1,
**dadurch gekennzeichnet,**
**dass** die Stärke des Hüllkörpers (4) weniger als 8 mm beträgt.

11. Bimetallventil nach Anspruch 9,
**dadurch gekennzeichnet,**
**dass** die Stärke des Hüllkörpers (4) weniger als 5 mm beträgt.

12. Bimetallventil nach Anspruch 1,
**dadurch gekennzeichnet,**
**dass** der Hüllkörper (4) einen Sitzbereich (8) aus einer Kobaltbasislegierung umfaßt, im übrigen aus einer Nickelbasislegierung besteht, und dass der Sitzbereich (8) nach plastischer Verformung unter Druckeigenspannung steht.

13. Verfahren zur Herstellung eines Bimetallventils gemäß einem oder mehreren der Ansprüche 1 - 12,
**dadurch gekennzeichnet,**
**dass** Ventilkörper (3) und Hüllkörper (4) einen Verbundrohling bilden, der auf über 450°C bis zum Erreichen der Streckgrenze des Hüllkörpers (4) erhitzt wird und dass nach weiterem Erhitzen auf eine um wenigstens 100°C höhere Temperatur die Abkühlungsphase erfolgt.

14. Verfahren nach Anspruch 13,
**dadurch gekennzeichnet,**
**dass** die Abkühlungsphase ausgehend von der Streckgrenze Sig1 Rp0,2 im Temperaturbereich zwischen 600 und 800°C erfolgt.

## Claims

1. A bimetal valve for a combustion engine with a valve body (3) made from a ferrous base alloy and a body casing (4) close to the valve plate (1) made from a cobalt or nickel base alloy, wherein the thermal expansion of the valve body is significantly greater than that of the body casing (4),
**characterised in that**
the difference in thermal expansion α(20 ° - T) between the valve body (3) and the body casing (4) is at least 2µm/mK according to the formula (αVK - αHK) > 2,
the valve body (3) and the body casing (4) are welded to one another and an internal compressive stress prevails in the body casing (4) at ambient temperature, which is generated by the valve body (3) and the body casing (4) being heated after welding above the yield point of the body casing (4) with plastic deformation of the same and then cooled.

2. The bimetal valve according to claim 1,
**characterised in that**
the body casing (4) is essentially designed as a peripheral ring (6).

3. The bimetal valve according to claim 1,
**characterised in that**
at ambient temperature and within a temperature range above this between 100 and 300 °C internal compressive stress exists in the body casing (4).

4. The bimetal valve according to claim 3,
**characterised in that**
the internal compressive stress is up to 200 MPa.

5. The bimetal valve according to claim 4,
**characterised in that**
the internal compressive stress is between 50 and 150 MPa.

6. The bimetal valve according to claim 1,
**characterised in that**
X26CrNiW2010, X45CrNiW 18.9 or SNCRW is provided as the ferrous base alloy.

7. The bimetal valve according to claim 1,
**characterised in that**
Nimonic80A, IN625 or IN718 is provided as the nickel base alloy.

8. The bimetal valve according to claim 1,
**characterised in that**
Stellite6 or Stellite12 is provided as the cobalt base alloy.

9. The bimetal valve according to claim 1,
**characterised in that**
the material for the body casing (4) exhibits a breaking elongation (A5) and a contraction at fracture (Z) of at least 35 % in each case.

10. The bimetal valve according to claim 1,
**characterised in that**
the thickness of the body casing (4) is less than 8 mm.

11. The bimetal valve according to claim 9,
**characterised in that**
the thickness of the body casing (4) is less than 5 mm.

12. The bimetal valve according to claim 1,
**characterised in that**
the body casing (4) includes a seat area (8) made from a cobalt base alloy, is in addition made from a nickel base alloy, and that the seat area (8) is subject to internal compressive stress following plastic deformation.

13. A method of producing a bimetal valve in accordance with one or more of the claims 1 - 12,
**characterised in that**
the valve body (3) and the body casing (4) create a composite blank, which is heated to over 450 °C until the yield point of the body casing (4) is reached, and that after further heating to a temperature at least 100 °C higher, the cooling phase follows.

14. The bimetal valve according to claim 13,
**characterised in that**
the cooling phase starting from the yield point Sigl Rp0.2 takes place in the temperature range between 600 and 800 °C.

## Revendications

1. Soupape bimétallique pour un moteur thermique (3) avec un corps de soupape en un alliage ferreux et un corps formant enveloppe (4) dans la zone de la tête de soupape (1) en un alliage de base de cobalt-nickel, la dilatation thermique du corps de soupape étant nettement supérieure à celle du corps formant enveloppe (4),
**caractérisée en ce que** la différence des dilatations thermiques α(20°-T) du corps de soupape (3) et du corps formant enveloppe (4) est d'au moins 2µm/mK selon la formule (αVK - αHK) > 2,
**en ce que** le corps de soupape (3) et le corps formant enveloppe (4) sont reliés entre eux par soudage et
**en ce que** dans le corps formant enveloppe (4) à température ambiante, il règne une propre contrainte de compression, qui est créée **en ce qu'**après le soudage, on réchauffe le corps de soupape (3) et le corps formant enveloppe (4) au-delà de la limite d'élasticité du corps formant enveloppe (4) sous déformation plastique de ce dernier et qu'on le refroidit par la suite.

2. Soupape bimétallique selon la revendication 1, **caractérisée en ce que** le corps formant enveloppe (4) est sensiblement conçu sous la forme d'une bague périphérique (6).

3. Soupape bimétallique selon la revendication 1, **caractérisée en ce qu'**à température ambiante et dans une gamme de températures supérieure à cette dernière, comprise entre 100 et 300°C, une propre contrainte de compression règne dans le corps formant enveloppe (4).

4. Soupape bimétallique selon la revendication 3, **caractérisée en ce que** la propre contrainte de compression est de jusqu'à 200 MPa.

5. Soupape bimétallique selon la revendication 4, **caractérisée en ce que** la propre contrainte de compression se situe entre 50 et 150 MPa.

6. Soupape bimétallique selon la revendication 1, caractérisée qu'en tant qu'alliage ferreux de base, du X26CrNiW2010, du X45CrNiW 18.9 ou du SNCRW est prévu.

7. Soupape bimétallique selon la revendication 1, caractérisée qu'en tant qu'alliage de base de nickel, du Nimonic80A, de l'IN625 ou de l'IN718 est prévu.

8. Soupape bimétallique selon la revendication 1, caractérisée qu'en tant qu'alliage de base de cobalt, du stellite6 ou du stellitel2 est prévu.

9. Soupape bimétallique selon la revendication 1, **caractérisée en ce que** le matériau pour le corps formant enveloppe (4) présente un allongement à la rupture (A5) et une striction (Z) d'au moins 35% chacun.

10. Soupape bimétallique selon la revendication 1, **caractérisée en ce que** l'épaisseur du corps formant soupape (4) est inférieure à 8 mm.

11. Soupape bimétallique selon la revendication 9, **caractérisée en ce que** l'épaisseur du corps formant soupape (4) est inférieure à 5 mm.

12. Soupape bimétallique selon la revendication 1, **caractérisée en ce que** le corps formant enveloppe (4) comprend une zone de siège (8) en un alliage de base de cobalt, **en ce qu'**il est constitué par ailleurs d'un alliage de base de nickel et **en ce qu'**après la déformation plastique, la zone de siège (8) se trouve sous contrainte de compression.

13. Procédé de fabrication d'une soupape bimétallique selon l'une ou plusieurs des revendications 1 à 12, **caractérisée en ce que** le corps de soupape (3) et le corps formant enveloppe (4) forment une ébauche mixte, que l'on échauffe à plus de 450°C jusqu'à l'atteinte de la limite d'élasticité du corps formant enveloppe (4) et **en ce qu'**après un réchauffement ultérieur à une température supérieure d'au moins 100°C, on procède à une phase de refroidissement.

14. Procédé selon la revendication 13, **caractérisé en ce qu'**en partant de la limite d'élasticité Sigl Rp0,2 la phase de refroidissement s'effectue dans une gamme de températures comprise entre 600 et 800 °C.
